# EUROPÄISCHE PATENTSCHRIFT

(11) **EP 0 239 536 B1**
(45) Veröffentlichungstag und Bekanntmachung des Hinweises auf die Patenterteilung: **24.06.1992**
(21) Anmeldenummer: 87810152.6
(22) Anmeldetag: 16.03.1987
(51) Int. Cl.: C10M 133/02, C10M 141/06, C10M 141/08, C10M 141/10

(54) **Schmiermittelzusammensetzungen**
Lubricant compositions
Compositions lubrifiantes

(30) Priorität: 22.03.1986 GB 8607157
(43) Veröffentlichungstag der Anmeldung: 30.09.1987
(73) Patentinhaber: CIBA-GEIGY AG, 4002 Basel (CH)
(72) Erfinder: O'Neil, Robert Montgomery, Dr., Boothstown Manchester M28 4DP (GB)

(56) Entgegenhaltungen:
- EP-A- 0 045 827
- EP-A- 0 206 998
- GB-A- 2 172 284
- US-A- 2 856 363
- US-A- 4 298 481

## Beschreibung

Die vorliegende Erfindung betrifft korrosionsinhibierende Schmierölzusammensetzungen, insbesondere korrosionsinhibierende Zusammensetzungen, die ebenfalls die Oxidation der Schmiermittel verhindern, welche zur Schmierung von Metallteilen in Dampfturbinen verwendet werden.

Die zur Schmierung von Dampfturbinen verwendeten Oele unterliegen dem oxidativen Abbau bei erhöhten Temperaturen, was zur Bildung von Schlamm und zu einem Anstieg des Säuregehalts des Oels führt.

Versuche zur Lösung dieser Probleme beinhalten die Verwendung einer grossen Anzahl von Korrosionsinhibitoren und Antioxidantien, oder von Mischungen davon, als Schmiermitteladditive.

So ist aus der US-A 2,856,363 bekannt, dass Zusammensetzungen enthaltend Epoxyalkanamin-Reaktionsprodukte rostinhibierende Eigenschaften besitzen.

So wurden solche Korrosionsinhibitoren mit gut bekannten phenolischen und/oder aminischen Antioxidantien formuliert. Diese Formulierungen jedoch genügten wohl den korrosionsinhibierenden Anforderungen für Dampfturbinenöle gemäss dem ASTM D-665B-Test, verliehen aber dem Turbinenöl nur ungenügende antioxidative Eigenschaften gemäss dem ASTM D-943-Test.

Die prioritätsältere, aber nicht vorveröffentlichte EP-A-206998 offenbart Glucamin-Derivate, die u.a. als Stabilisatoren in Schmiermitteln verwendet werden können und die gegenbenenfalls in Kombination mit phenolischen Antioxidantien, aminischen Antioxidantien und Metallpassivatoren eingesetzt werden können.

Es wurde nun überraschend gefunden, dass die Zusammensetzungen der vorliegenden Erfindung den Anforderungen für Turbinenöle sowohl hinsichtlich korrosionsinhibierender als auch antioxidativer Eigenschaften genügen.

Demgemäss betrifft die vorliegende Erfindung eine Schmiermittelzusammensetzung mit ausgezeichneten korrosionsinhibierenden und antioxidativen Eigenschaften enthaltend einen überwiegendenden Anteil eines mineralischen Schmieröls und einen geringen Anteil einer Additivzusammensetzung aus
A) einem Hydroxyalkylalkanolamin-Korrosionsinhibitor,
B) einem phenolischen Antioxidans,
C) einem aminischen Antioxidans und
D) einem Metalldeaktivator vom Azol-Typ,
   wobei
   (i) eine der Komponenten B) und C) in der Zusammensetzungen fehlen kann und
   ii) die Komponente A) kein Alkanolamin ist, das eine Gruppe mit n = 2,3 oder 4 am N-Atom trägt.

Eine bevorzugte Gruppe von Hydroxyalkanolamin-Komponenten (A) bilden solche der allgemeinen Formel I,
worin R¹ geradkettiges oder verzweigtes C₈-C₂₀-Alkyl oder einen durch eine bis drei C₁-C₁₂-Alkylgruppen substituierten Phenylrest bedeutet, X = -CH₂-, -O-, -S- oder -C(O)O- ist, R² einen hydroxysubstituierten C₂-C₄-Alkylrest bedeutet, und R³ Wasserstoff ist oder die Bedeutung von R² aufweist, oder Gemische von Verbindungen der Formel I.

Die Verbindungen der Formel I können beispielsweise durch Reaktion einer Verbindung der Formel R¹-XH, worin R¹ und X die vorstehende Bedeutung haben, mit Epichlorhydrin gegebenenfalls in Gegenwart eines Katalysators wie z.B. einer Säure, Base oder Phasentransfer-Katalysators hergestellt werden, wobei eine Verbindung der Formel
entsteht, die anschliessend mit einem Amin der Formel HNR²R³ mit R² und R³ in der vorstehenden Bedeutung umgesetzt wird und so eine Verbindung der Formel I erhalten wird.

Die Komponente (B) ist bevorzugt eine Verbindung der allgemeinen Formel II,
worin R⁴ Wasserstoff oder geradkettiges oder verzweigtes C₁-C₁₂, bevorzugt C₁-C₄, Alkyl bedeutet, oder ist ein Gemisch von Verbindungen der Formel II.

Die Komponente (C) ist bevorzugt eine Verbindung der allgemeinen Formel III
worin R⁵ und R⁶ unabhängig voneinander Wasserstoff, geradkettiges oder verzweigtes C₁-C₁₂-Alkyl, eine Styryl-, Methoxy- oder Isopropoxygruppe bedeuten, oder ist ein Gemisch von Verbindungen der Formel III.

Die Verbindungen der Formeln II und III sind bekannt und nach bekannten Verfahren herstellbar.

Antioxidans-Gemische von phenolischen und aminischen Typen oder von verschiedenen phenolischen oder verschiedenen aminischen Typen können Verwendung finden, bevorzugt jedoch werden Gemische von phenolischen und aminischen Typen. Besonders bevorzugt werden Gemische von phenolischen und alkylierten Diarylamin-Anitioxidantien, wie z.B. die Produkte, die durch das in der EP-A 149 422 beschriebene Verfahren erhalten werden, insbesondere das Produkt Di-(tert.-octyliertes)-diphenylamin.

Die Komponente (D) ist bevorzugt eine Verbindung der allgemeinen Formel IV,
worin E Wasserstoff oder einen Rest der Formel -CH₂NR⁷R⁸ bedeutet und R⁷ und R⁸ unabhängig voneinander C₁-C₁₈-Alkyl oder C₂-C₁₈-Alkenyl, darstellen, und welche z.B. durch Reaktion eines 1,2,4-Triazols mit Formaldehyd und einem Amin der Formel HNR⁷R⁸ hergestellt werden können, oder der allgemeinen Formel V,
worin J ein N-Atom oder eine CH₂-Gruppe darstellt, F zusammen mit den C-Atomen, an die F gebunden ist, einen sechsgliedrigen aromatischen oder reduzierten Tetrahydroring bildet, wobei diese Ringe gegebenenfalls alkylsubstituiert sein können, ferner worin G Wasserstoff oder einen Rest der Formel -CH₂NR⁹R¹⁰ bedeutet und R⁹ und R¹⁰ unabhängig voneinander C₁-C₁₈-Alkyl oder C₂-C₁₈-Alkenyl darstellen, und welche z.B. durch Reaktion einer entsprechenden Azolverbindung mit Formaldehyd und einem Amin der Formel HNR⁹R¹⁰ nach der in GB-A 1,061,904, GB-A 1,466,558, GB-A 1,472,527 und GB-A 2,156,813 beschriebenen Weise hergestellt werden können.

Im weiteren kann die Komponente (D) z.B. auch das Reaktionsprodukt eines 1,2,4-Triazols mit einem Zink-bis(0,0'-dialkyldithiophosphat) sein.

Stellen R⁴ , R⁵, R⁶ oder die Substituenten des Phenylrests R¹ geradkettiges oder verzweigtes C₁-C₁₂-Alkyl dar, so handelt es sich z.B. um Methyl, Ethyl, n-Propyl, Isopropyl, n-Butyl, sec.-Butyl, Isobutyl, tert.-Butyl, Pentyl, Hexyl, Heptyl, Octyl, Nonyl, Decyl, Undecyl oder Dodecyl.

Stellen R⁷, R⁸, R⁹ oder R¹⁰ geradkettiges oder verzweiges C₁-C₁₈-Alkyl dar, so handelt es sich z.B. um Methyl, Ethyl, n-Propyl, Isopropyl, n-Butyl, sec.-Butyl, Isobutyl, tert.-Butyl, Pentyl, Hexyl, Heptyl, Octyl, 2-Ethylhexyl, Nonyl, Decyl, Undecyl, Dodecyl, Tridecyl, Tetradecyl, Pentadecyl, Hexadecyl, Heptadecyl oder Octadecyl.

Bevorzugt bedeuten R⁷, R⁸, R⁹ oder R¹⁰ geradkettiges oder verzweigtes C₄-C₁₂-Alkyl.

Stellen R⁷, R⁸, R⁹ oder R¹⁰ geradkettiges oder verzweigtes C₂-C₁₈-Alkenyl dar, so handelt es sich beispielsweise um Vinyl, Allyl, n-Butenyl, Isopentenyl, Pentenyl, Hexenyl, Heptenyl, Octenyl, Nonenyl, Decenyl, Undecenyl, Dodecenyl, Tridecenyl, Tetradecenyl, Pentadecenyl, Hexadecenyl, Heptadecenyl oder Oleyl.

Bevorzugt bedeuten R⁷, R⁸, R⁹ oder R¹⁰ C₂-C₆-Alkenyl oder Oleyl.

Beispiele für spezifische Verbindungen, die als Komponenten für die erfindungsgemässen Schmiermittelzusammensetzungen Verwendung finden, sind:

### Hydroxyalkylalkanolamine) der Formel I

N-(2-Hydroxydodecyl)ethanolamin
N-(2-Hydroxydodecyl)diethanolamin
N-(2-Hydroxytetradecyl)ethanolamin
N-(2-Hydroxytetradecyl)diethanolamin
N-(2-Hydroxyhexadecyl)ethanolamin
N-(2-Hydroxyhexadecyl)diethanolamin
N-(2-Hydroxyoctadecyl)ethanolamin
N-(2-Hydroxyoctadecyl)diethanolamin
1-[N,N-Bis(2-hydroxyethyl)amino]-3-octyloxy-propan-2-ol
1-[N,N-Bis(2-hydroxyethyl)amino]-3-isooctyloxy-propan-2-ol
1-[N,N-Bis(2-hydroxyethyl)amino]-3-(tert.-nonylthio)propan-2-ol
1-[N,N-Bis(2-hydroxyethyl)amino]-3-dodecylthio-propan-2-ol
1-[N,N-Bis(2-hydroxyethyl)amino]-3-(tert.-dodecylthio)-propan-2-ol
1-[N,N-Bis(2-hydroxyethyl)amino]-2-hydroxypropyl-3-(tert.-decanoat).

Besonders bevorzugte Verbindungen Der Formel I sind: N-(2-Hydroxydodecyl)diethanolamin
1-[N,N-Bis(2-hydroxyethyl)amino]-3-isooctyloxy-propan-2-ol
1-[N,N-Bis(2-hydroxyethyl)amino]-3-(tert.-nonylthio)propan-2-ol
1-[N,N-Bis(2-hydroxyethyl)amino]-2-hydroxypropyl-3-(tert.-decanoat)
1-[N,N-Bis(2-hydroxyethyl)amino]-3-(4-nonylphenoxy)-propan-2-ol
1-[N,N-Bis(2-hydroxyethyl)amino]-3-(4-tert.-butylphenoxy)-propan-2-ol
1-[N,N-Bis(2-hydroxyethyl)amino]-3-(2,4-diisopropylphenoxy)-propan-2-ol
1-[N,N,-Bis(2-hydroxyethyl)amino]-3-(4-tert.-octylphenoxy)-propan-2-ol oder deren Gemische.

### Phenolische Antioxidantien der Formel II

2,6-Di-tert.-butylphenol
2,6-Di-tert.-butyl-4-methylphenol
2,6-Di-tert.-butyl-4-ethylphenol
2,6-Di-tert.-butyl-4-n-butylphenol
2,6-Di-tert.-butyl-4-isobutylphenol.

Besonders bevorzugte Verbindungen der Formel II sind:
2,6-Di-tert.-butylphenol
2,6-Di-tert.-4-methylphenol oder deren Gemische.

### Aminische Antioxidantien der Formel III

Diphenylamin
Di-(tert.-octyliertes)diphenylamin
Styryl-substituiertes Diphenylamin
4-Isopropoxy-diphenylamin
Di-(4-methoxyphenyl)amin
Gemisch aus mono- und dialkylierten tert.-Butyl-/tert.-Octyldiphenylaminen
oder deren Gemische.

Besonders bevorzugte Verbindungen der Formel III sind:
Di-(tert.-octyliertes)diphenylamin oder ein Gemisch aus mono- und dialkylierten tert.-Butyl-/tert.-Octyldiphenylaminen.

### Metalldeaktivatoren vom Azol-Typ der Formeln IV und V

Benztriazol
Tetrahydrobenztriazol
Tolutriazol
Benzimidazol
1,2,4-Triazol
1-[N,N-Bis(2-ethylhexyl)aminomethyl]benztriazol
1-[N,N-Bis(2-ethylhexyl)aminomethyl]tolutriazol
1-[N,N-Bis(2-ethylhexyl)aminomethyl]benzimidazol
1-[N,N-Bis(2-ethylhexyl)aminomethyl]1,2,4-triazol
Produkt der Reaktion von 1,2,4-Triazol mit Zink-bis[0,0ʹ-di-(2-ethylhexyl)dithiophosphat].

Besonders bevorzugte Verbindungen der Formeln IV und V sind:
1-[N,N-Bis(2-ethylhexyl)aminomethyl]benztriazol
1-[N,N-Bis(2-ethylhexyl)aminomethyl]tolutriazol
1-[N,N-Bis(2-ethylhexyl)aminomethyl]1,2,4-triazol
Produkt der Reaktion von 1,2,4-Triazol mit Zink-bis[0,0ʹ-di-(2-ethylhexyl)dithiophosphat].

Die Gewichtsverhältnisse der Komponenten (A), (B), (C) und (D) in den erfindungsgemässen Zusammensetzungen können sich je nch Anwendungsart und erforderlichem Grad der Korrosionsinhibierung und antioxidativer Stabilisierung ändern. Im allgemeinen jedoch sind die Verhältnisse bevorzugt wie folgt.
Komponente A: 0.02-0.10 Gew.-%, bevorzugt 0.02-0.05 Gew.-%;
Komponente B: 0.05-0.25 Gew.-%, bevorzugt 0.05-0.15 Gew.-%;
Komponente C: 0.02-0.10 Gew.-%, bevorzugt 0.03-0.06 Gew.-%;
Komponente D: 0.02-0.10 Gew.-%, bevorzugt 0.03-0.06 Gew.-% immer bezogen auf das Gesamtgewicht der Schmiermittelzusammensetzung.

Die Komponenten (A) bis (D) können dem Schmieröl einzeln zugegeben werden. Vorzugsweise werden sie jedoch vorgemischt in Form einer Grundmischung, weiche anschliessend dem Schmieröl zugesetzt wird. Die Grundmischung wird dem Oel in einer genügenden Menge zugesetzt, damit die Anforderungen in Bezug auf den Korrosionsinhibierungsgrad und die antioxidative Stabilisierung erfüllt werden. Die Verwendung der Komponenten in der Form eines vorgemischten Konzentrats ergibt Vorteile bei der Lagerung, dem Transport und der Zugabe zum Oel.

Demgemäss betrifft die vorliegende Erfindung als weiteren Gegenstand ein korrosionsinhibierendes und antioxidatives Additivkonzentrat enthaltend die Komponenten (A), (B), (C) und (D) mit (A), (B), (C) und (D) in der vorstehenden Bedeutung,
wobei
i) eine der Komponenten B) und C) in der Zusammensetzung fehlen kann und
ii) die Komponente A) kein Alkanolamin ist, das eine Gruppe mit n = 2,3 oder 4 am N-Atom trägt.

Das erfindungsgemässe Additivkonzentrat kann nach Belieben mit einem geeigneten inerten Lösungsmittel, wie beispielsweise einem leichten Mineralöl, einem Kerosin oder einem aromatischen Kohlenwasserstoff verdünnt werden. Die Konzentration des Additivkonzentrats wird durch die Löslichkeit der Komponenten (A) bis (D) im Verdünnungsmittel limitiert, jedoch wird im allgemeinen in einem leichten Mineralöl eine Konzentration von 60 Gew.-% an Aktivsubstanzen leicht erreicht.

Gegenstand der Erfindung ist auch die Verwendung eines erfindungsgemäßen Additivkonzentrats aus (A), (B), (C) und (D) (mit den vorstehenden Maßgaben) zur Korrosionsinhibierung und antioxidativen Stabilisierung von mineralischen Schmierölen.

Die erfindungsgemässen Schmiermittelzusammensetzungen können zusätzlich zu den Komponenten (A), (B), (C) und (D) noch ein oder mehrere weitere Additive enthalten, die üblicherweise in Schmiermittelzusammensetzungen verwendet werden, um deren Grundeigenschaften weiter zu verbessern, wie z.B. Viskositätsindex-Verbesserer, Stockpunkterniedriger, Dispergiermittel/Tenside oder Hochdruck-/Verschleisschutz-Additive.

### Beispiele für Viskositätsindex-Verbesserer sind z.B.

Polymethacrylate, Vinylpyrrolidon/Metacrylat-Copolymere, Polybutene, Olefin-Copolymere, Styrol/Acrylat-Copolymere.

### Beispiele für Stockpunkterniedriger sind z.B.:

Polymethacrylat, alkylierte Naphthalinderivate.

### Beispiele für Dispergiermittel/Tenside sind z.B.:

Polybutenylbernsteinsäure-imide, Polybutenylphosphonsäurederivate, basische Magnesium-, Calcium-, und Bariumsulfonate und -phenolate.

### Beispiele für Verschleissschutz-Additive sind z.B.:

Schwefel und/oder Phosphor und/oder Halogen enthaltende Verbindungen, wie geschwefelte pflanzliche Oele, Zinkdialkyldithiophosphate, Tritolyl-phosphat, chlorierte Paraffine, Alkyl- und Aryldisulfide.

In den nachfolgenden Beispielen beziehen sich Teile und Prozente auf das Gewicht, sofern nichts anderes angegeben ist.

### Beispiel 1:

### N-(2-Hydroxydodecyl)diethanolamin (A1)

Diese Verbindung wird durch Umsetzung von 1,2-Epoxydodecan mit Diethanolamin nach der US Patentschrift 2,856,363 beschriebenen Weise hergestellt.

### Beispiel 2:

### 1-[N,N-Bis(2-hydroxyethyl)amino]-2-hydroxypropyl-3-(tert.-decanoat (A4)

10.5 Teile Diethanolamin werden tropfenweise bei 60°C zu 22.8 Teilen tert.-Nonylcarboxyglycidylether zugegeben. Die so resultierende Lösung wird während 3 Stunden gerührt. Das Rohprodukt wird destilliert und ergibt 28.1 Teile der Verbindung (A4) mit einem Sdp. von 225°C/0,13 mbar.
Elementaranalyse:
Gefunden : C 61.3; H 10.0; N 3.7 %
Berechnet: C 61.6; H 10.5; N 4.2 %

### Beispiel 3:

### 1-[N,N-Bis(2-hydroxyethyl)amino]-3-isooctyloxy-propan-2-ol (A2)

Nach der in Beispiel 2 beschriebenen Weise wird Diethanolamin mit Isooctyloxyglycidylether umgesetzt. Es wird die Verbindung A2 mit einem Sdp. von 190°C/2.34 mbar erhalten.

### Beispiel 4:

### 1-[N,N-Bis(2-hydroxyethyl)amino]-3-(tert.-nonylthio)-propan-2-ol (A3)

Nach der in Beispiel 2 beschriebenen Weise wird Diethanolamin mit tert.-Nonylglycidyl-thioether umgesetzt. Es wird die Verbindung (A3) als gelbe, viskose Flüssigkeit mit einem Berechnungsindex von n$\frac{\text{20}}{\text{d}}$ = 1.5002 erhalten.

### Beispiel 5:

### 1-[N,N-Bis(2-ethylhexyl)aminomethyl]-1,2,4-triazol (Dl)

Nach der in Beispiel 1 der britischen Patentschrift 2,156,813, beschriebenen Weise werden 3.5 Teile 1,2,4-Triazol und 12.05 Teile Di-2-ethylhexylamin mit 100 Teilen Methanol gemischt. Dazu werden 4,05 Teile 36%iges wässriges Formalin zugegeben. Das Gemisch wird während 3 Stunden zum Rückfluss erhitzt. Anschliessend wird das Lösungsmittel unter Wasserstrahl-Vakuum entfernt. So wird die Verbindung (D1) in 100 % Ausbeute mit einem Sdp. von 189°C/0.07 mbar erhalten.

### Beispiel 6:

### Produkt der Reaktion von 1,2,4-Triazol mit Zink-bis[0,0ʹ-di(2-ethylhexyl)dithiophosphat] (D2)

Ein Gemisch aus 69 Teilen 1,2,4-Triazol und 771 Teilen Zink-bis-[0,0ʹ-di-(2-ethylhexyl)dithiophosphat] wird nach und nach unter Rühren auf 95°C erhitzt. Nach 30 Minuten Rühren bei dieser Temperatur, wird das Produkt eine klare Flüssigkeit. Es wird weiter gerührt bis das Produkt auf Raumtemperatur abgekühlt ist. Das Endprodukt (D2) ist ein klares, gelbes Oel.

### Beispiele 7 bis 17:

Die Additivzusammensetzungen werden durch Mischen der spezifischen Komponenten in den in Tabelle 1 angegebenen Gewichtsverhältnissen hergestellt.

Zusammensetzungen der Beispiele 7 bis 17 enthaltend die Komponenten (A) bis (D) werden als Korrosionsinhibitoren in einem Turbinen-Mineralöl mit einer Viskosität von 22 mPa s bei 40°C und 3,8 mPa s Bei 100°C und einem Schwefelgehalt von 0,6 % gemäss dem ASTM D-665B-Test getestet. Die Resultate sind in Tabelle 1 wiedergegeben und geben die Konzentration der Komponenten an, die jeglichen Rostansatz auf der Testspindel verhindern. Die Zusammensetzungen werden auch auf ihre antioxidative Wirkung in einem modifizierten ASTM D-943-Test geprüft. Die Resultate geben die Schlammenge (Oxidationsprodukte) wieder, die sich nach 500 Stunden gebildet haben. Im allgemeinen zeigt eine Oelzusammensetzung mit guten antioxidativen Eigenschaften die Bildung von weniger als 50 mg Schlamm nach der Testdauer.

## Patentansprüche

1. Schmiermittelzusammensetzung mit ausgezeichneten korrosionsinhibierenden und antioxidativen Eigenschaften enthaltend einen überwiegenden Anteil eines mineralischen Schmieröls und einen geringen Anteil einer Additivzusammensetzung aus
A) einem Hydroxyalkylalkanolamin-Korrosionsinhibitor,
B) einem phenolischen Antioxidans
C) einem aminischen Antioxidans und
D) einem Metalldeaktivator vom Azol-Typ,
wobei
(i) eine der Komponenten B) und C) in der Zusammensetzung fehlen kann und
(ii) die Komponente A kein Alkanolamin ist, das eine Gruppe mit n = 2,3 oder 4 am N-Atom trägt.

2. Zusammensetzung gemäss Anspruch 1, worin die Hydroxyalkylalkanolamin-Komponente (A) die allgemeine Formel I aufweist, worin R¹ geradkettiges oder verzweigtes C₈-C₂₀-Alkyl oder einen durch eine bis drei C₁-C₁₂-Alkylgruppen substituierten Phenylrest bedeutet, X = -CH₂-, -O-, -S- oder -C(O)O- ist, R² einen hydroxy-substituierten C₂-C₄-Alkylrest bedeutet und R³ Wasserstoff ist oder die Bedeutung von R² aufweist, oder ein Gemisch von Verbindungen der Formel I ist.

3. Zusammensetzung gemäss Anspruch 1, worin die Komponente (B) eine Verbindung der allgemeinen Formel II ist, worin R⁴ Wasserstoff oder geradkettiges oder verzweigtes C₁-C₁₂-Alkyl bedeutet, oder ein Gemisch von Verbindungen der Formel II ist.

4. Zusammensetzung gemäss Anspruch 1, worin die Komponente (C) eine Verbindung der allgemeinen Formel III ist, worin R⁵ und R⁶ unabhängig voneinander Wasserstoff, geradkettiges oder verzweigtes C₁-C₁₂-Alkyl, eine Styryl-, Methoxy- oder Isopropoxygruppe bedeuten, oder ein Gemisch von Verbindungen der Formel III ist.

5. Zusammensetzung gemäss Anspruch 1, worin die Komponente (D) eine Verbindung der allgemeinen Formel IV ist, worin E Wasserstoff oder einen Rest der Formel -CH₂NR⁷R⁸ bedeutet und R⁷ und R⁸ unabhängig voneinander C₁-C₁₈-Alkyl oder C₂-C₁₈-Alkenyl darstellen, oder eine Verbindung der allgemeinen Formel V ist, worin J ein N-Atom oder eine CH₂-Gruppe darstellt, F zusammen mit den C-Atomen, an die F gebunden ist, einen sechsgliedrigen unsubstituierten oder alkylsubstituierten aromatischen oder reduzierten Tetrahydroring bildet und G Wasserstoff oder einen Rest der Formel CH₂NR⁹R¹⁰ bedeutet und R⁹ und R¹⁰ unabhängig voneinander C₁-C₁₈-Alkyl oder C₂-C₁₈-Alkenyl darstellen.

6. Zusammensetzung gemäss Anspruch 1, worin die Komponente (D) das Reaktionsprodukt eines 1,2,4-Triazols mit einem Zink-bis(0,0ʹ-dialkyldithiophosphat) ist.

7. Zusammensetzung gemäss Anspruch 1, worin die Menge an Komponente (A) 0.02-0.10 Gew.-% beträgt.

8. Zusammensetzung gemäss Anspruch 1, worin die Menge an Komponente (B) 0.05-0.25 Gew.-% beträgt.

9. Zusammensetzung gemäss Anspruch 1, worin die Menge an Komponente (C) 0.02-0.10 Gew.-% beträgt.

10. Zusammensetzung gemäss Anspruch 1, worin die Menge an Komponente (D) 0.02-0.10 Gew.-% beträgt.

11. Zusammensetzung gemäss Anspruch 2, worin das Hydroxyalkylalkanolamin (A) N-(2-hydroxydodecyl)diethanolamin, 1-[N,N-Bis(-2-hydroxyethyl)amino]-3-isooctyloxy-propan-2-ol, 1-[N,N-Bis(2-hydroxyethyl)amino]-3-(tert.-nonylthio)-propan-2-ol, 1-[N,N-Bis(2-hydroxyethyl)amino]-2-hydroxypropyl-3-(tert.-decanoat), 1-(N,N-Bis-(2-hydroxyethyl)amino]-3-(4-nonylphenoxy)-propan-2-ol, 1-(N,N-Bis-(2-hydroxyethyl)amino]-3-(4-tert.-butylphenoxy)-propan-2-ol,
1-[N,N-Bis(2-hydroxyethyl)amino]-3-(2,4-diisopropylphenoxy)-propan-2-ol oder 1-[N,N-Bis(2-hydroxyethyl)amino]-3-(4-tert.-octylphenoxy)-propan-2-ol oder deren Gemische ist.

12. Zusammensetzung gemäss Anspruch 3, worin die Komponente (B) 2,6-Di-tert.-butylphenol oder 2,6-di-tert.-butyl-4-methylphenol oder deren Gemische ist.

13. Zusammensetzung gemäss Anspruch 4, worin die Komponente (C) Di-(tert.-octyliertes)diphenylamin oder ein Gemisch aus mono- und dialkylierten tert.-Butyl-/tert.-Octyldiphenylaminen ist.

14. Zusammensetzung gemäss Anspruch 5, worin die Komponente (D) 1-[N,N-Bis(2-ethylhexyl)aminomethyl]-1,2,4-triazol, 1-[N,N-Bis(2-ethylhexyl)-aminomethyl]-benztriazol, 1-[N,N-Bis(2-ethylhexyl)-aminomethyl]-tolutriazol oder das Reaktionsprodukt von 1,2,4-Triazol mit Zink-bis[0,0ʹ-di-(2-ethylhexyl)dithiophosphat] ist.

15. Korrosionsinhibierendes und antioxidatives Additivkonzentrat enthaltend die Komponenten (A), (B) (C) und (D) mit (A), (B), (C) und (D) in der in Anspruch 1 definierten Bedeutung,
wobei
(i) eine der Komponenten B) und C) in der Zusammensetzung fehlen kann und
(ii) die Komponente A kein Alkanolamin ist, das eine Gruppe mit n = 2,3 oder 4 am N-Atom trägt.

16. Additivkonzentrat gemäss Anspruch 15, worin die Komponenten (A) bis (D) mit einem inerten Lösungsmittel verdünnt sind.

17. Additivkonzentrat gemäss Anspruch 16, worin das inerte Lösungsmittel ein leichtes Mineralöl, ein Kerosin oder ein aromatischer Kohlenwasserstoff ist.

18. Verwendung eines Additivkonzentrats gemäss Anspruch 15 aus (A), (B), (C) und (D) zur Korrosionsinhibierung und antioxidativen Stabilisierung von mineralischen Schmierölen.

## Claims

1. A lubricant composition having excellent anticorrosive and antioxidative properties, comprising a major amount of a mineral lubricating oil and a minor amount of an additive composition consisting of
(A) a hydroxyalkylalkanolamine corrosion inhibitor,
(B) a phenolic antioxidant,
(C) an amine-type antioxidant and
(D) an azole-type metal deactivator,
where
(i) one of components (B) and (C) may be absent from the composition and
(ii) component (A) is not an alkanolamine which carries on the N atom a group with n = 2, 3 or 4.

2. A composition according to claim 1, wherein the hydroxyalkyalkanolamine component (A) has the general formula I wherein R¹ is straight-chain or branched C₈-C₂₀alkyl or is a phenyl radical which is substituted by one to three C₁-C₁₂alkyl groups and X is -CH₂-, -O-, -S- or -C(O)O-, R² is a hydroxy-substituted C₂-C₄alkyl radical and R³ is hydrogen or has the same meaning as R², or is a mixture of compounds of formula I.

3. A composition according to claim 1, wherein component (B) is a compound of general formula II wherein R⁴ is hydrogen or a straight-chain or branched G₁-G₁₂alkyl, or is a mixture of compounds of formula II.

4. A composition according to claim 1, wherein component (C) is a compound of general formula III wherein R⁵ and R⁶ are independently of one another hydrogen, straight-chain or branched C₁-C₁₂alkyl, a styryl, methoxy or isopropoxy group, or is a mixture of compounds of formula III.

5. A composition according to claim 1, wherein component (D) is a compound of general formula IV wherein E is hydrogen or a radical of the formula -CH₂NR⁷R⁸ and R⁷ and R⁸ are independently of one another C₁-C₁₈alkyl or C₂-C₁₈alkenyl, or is a compound of general formula V wherein J is an N atom or a CH₂ group, F together with the C atoms to which it is attached forms a six-membered reduced tetrahydro or aromatic ring which is unsubstituted or alkyl-substituted, G is hydrogen or a radical of the formula CH₂NR⁹R¹⁰ and R⁹ and R¹⁰ are independently of one another C₁-C₁₈alkyl or C₂-C₁₈alkenyl.

6. A composition according to claim 1, wherein component (D) is the product of reaction between a 1,2,4-triazole and a zinc bis(O,O'-dialkyldithiophosphate).

7. A composition according to claim 1, wherein the amount of component (A) is 0.02-0.10 % by weight.

8. A composition according to claim 1, wherein the amount of component (B) is 0.05-0.25 % by weight.

9. A composition according to claim 1, wherein the amount of component (C) is 0.02-0.10 % by weight.

10. A composition according to claim 1, wherein the amount of component (D) is 0.02-0.10 % by weight.

11. A composition according to claim 2, wherein the hydroxyalkylalkanolamine (A) is N-(2-hydroxydodecyl)diethanolamine,
1- [N,N-bis(2-hydroxyethyl)amino]-3-isooctyloxypropan-2-ol,
1-[N,N-bis(2-hydroxyethyl)amino]-3-(tert-nonylthio)propan-2-ol,
1-[N,N-bis(2-hydroxyethyl)amino]-2-hydroxypropyl 3-tert-decanoate,
1- [N,N-bis(2-hydroxyethyl)amino]-3-(4-nonylphenoxy)propan-2-ol,
1- [N,N-bis(2-hydroxyethyl)amino]-3-(4-tert-butylphenoxy)propan-2-ol,
1-[N,N-bis(2-hydroxyethyl)amino]-3-(2,4-diisopropylphenoxy)propan-2-ol
or 1-[N,N-bis(2-hydroxyethyl)amino]-3-(4-tert-octylphenoxy)propan-2-ol
or a mixture thereof.

12. A composition according to claim 3, wherein component (B) is 2,6-di-tert-butylphenol or 2,6-di-tert-butyl-4-methylphenol or a mixture thereof.

13. A composition according to claim 4, wherein component (C) is di-tert-octylated diphenylamine or a mixture containing mono- and dialkylated tert-butyl-/tert-octyldiphenylamines.

14. A composition according to claim 5, wherein component (D) is
1-[N,N-bis(2-ethylhexyl)aminomethyl]-1,2,4-triazole,
1-[N,N-bis(2-ethylhexyl)aminomethyl]benzotriazole,
1-[N,N-bis(2-ethylhexyl)aminomethyl]tolutriazole or the product of reaction between 1,2,4-triazole and zinc
bis[O,O'-di(2-ethylhexyl)dithiophosphate].

15. A corrosion-inhibiting and antioxidative additive concentrate comprising the components (A), (B), (C) and (D) where (A), (B), (C) and (D) are as defined in claim 1,
where
(i) one of components (B) and (C) may be absent from the composition and
(ii) component (A) is not an alkanolamine which carries on the N atom a group with n = 2, 3 or 4.

16. An additive concentrate according to claim 15, wherein the components (A) to (D) are diluted with an inert solvent.

17. An additive concentrate according to claim 16, wherein the inert solvent is a light mineral oil, a kerosene or an aromatic hydrocarbon.

18. The use of an additive concentrate according to claim 15 comprising (A), (B), (C) and (D) for inhibiting corrosion and for the antioxidative stabilization of mineral lubricating oils.

## Revendications

1. Composition lubrifiante qui inhibe parfaitement la corrosion et a un excellent pouvoir anti-oxydant, composition qui comprend :
A) un inhibiteur de corrosion à base d'hydroxyalkylalcanolamines,
B) un anti-oxydant phénolique,
C) un anti-oxydant aminique, et
D) un désactivant de métaux du genre des azoles,
(i) la composition pouvant ne pas contenir l'un des composants B) et C), et
(ii) le composant A) n'étant pas une alcanolamine dont l'atome d'azote porte un groupe n étant le nombre 2, 3 ou 4.

2. Composition selon la revendication 1 dans laquelle l'hydroxyalkylalcanolamine (A) a la formule générale I ci-dessous : dans laquelle R¹ représente un alkyle à chaîne linéaire ou ramifiée en C₈-C₂₀ ou un phényle substitué par 1 à 3 alkyles en C₁-C₁₂, X représente -CH₂-, -O-, -S- ou -C(O)O-, R² un hydroxyalkyle en C₂-C₄ et R³ l'hydrogène ou un groupe R², ou bien le composant (A) est un mélange de plusieurs de ces composés de formule I.

3. Composition selon la revendication 1 dans laquelle le composant (B) est un composé de formule générale II : dans laquelle R⁴ représente l'hydrogène ou un alkyle à chaîne linéaire ou ramifiée en C₁-C₁₂, ou un mélange de plusieurs de ces composés.

4. Composition selon la revendication 1 dans laquelle le composant (C) est un composé de formule générale III : dans laquelle R⁵ et R⁶ représentent chacun, indépendamment l'un de l'autre, l'hydrogène, un alkyle à chaîne linéaire ou ramifiée en C₁-C₁₂ ou un groupe styryle, méthoxy ou isopropoxy, ou bien un mélange de plusieurs de ces composes.

5. Composition selon la revendication 1 dans laquelle le composant (D) est un composé de formule générale IV : dans laquelle E représente l'hydrogène ou un radical -CH₂NR⁷R⁸, R⁷ et R⁸ désignant chacun, indépendamment l'un de l'autre, un alkyle en C₁-C₁₈ ou un alcényle en C₂-C₁₈, ou bien un composé de formule générale V : dans laquelle J représente un atome d'azote ou le groupe CH, F forme avec les atomes de carbone auxquels il est lié un tétrahydrocycle hexagonal aromatique ou réduit, sans substituants ou avec des substituants alkyliques, et G désigne l'hydrogène ou un radical -CH₂NR⁹R¹⁰, R⁹ et R¹⁰ étant chacun, indépendamment l'un de l'autre, un alkyle en C₁-C₁₈ ou un alcényle en C₂-C₁₈,.

6. Composition selon la revendication 1 dans laquelle le composant (D) est le produit de réaction d'un 1,2,4-triazole avec un bis-(O,O'-dialkyldithiophosphate) de zinc.

7. Composition selon la revendication 1 dans laquelle la proportion du composant (A) est de 0,02 à 0,10% en poids.

8. Composition selon la revendication 1 dans laquelle la proportion du composant (B) est de 0,05 à 0,25% en poids.

9. Composition selon la revendication 1 dans laquelle la proportion du composant (C) est de 0,02 à 0,10% en poids.

10. Composition selon la revendication 1 dans laquelle la proportion du composant (D) est de 0,02 à 0,10% en poids.

11. Composition selon la revendication 2 dans laquelle l'hydroxyalkylalcanolamine (A) est l'une des suivantes :
N-(2-Hydroxydodécyl)-éthanolamine
1-(N,N-Bis-(2-hydroxyéthyl)amino]-3-isooctyloxy-propane-2-ol 1-[N,N-Bis-(2-hydroxyéthyl)amino]-3-(tert-nonylthio)-propane-2-ol
1-[N,N-Bis-(2-hydroxyéthyl)amino]-2-hydroxypropyl-3-(tert-décanoate)
1-[N,N-Bis-(2-hydroxyéthyl)amino]-3-(4-nonylphénoxy)-propane-2-ol
1-[N,N-Bis-(2-hydroxyéthyl)amino]-3-(4-tert-butylphénoxy)-propane-2-ol
1-[N,N-Bis-(2-hydroxyéthyl)amino]-3-(2,4-diisopropylphénoxy)-propane-2-ol ou
1-[N,N-Bis-(2-hydroxyéthyl)amino]-3-(4-tert-octylphénoxy)-propane-2-ol, ou un mélange de plusieurs de celles-ci.

12. Composition selon la revendication 3 dans laquelle le composant (B) est le 2,6-di-tert-butylphénol ou le 2,6-di-tert-butyl-4-méthylphénol ou un mélange des deux.

13. Composition selon la revendication 4 dans laquelle le composant (C) est la di-(tert-octyl)-diphénylamine ou un mélange de tert-butyl/tert-octyldiphénylamines monoalkylées et dialkylées.

14. Composition selon la revendication 5 dans laquelle le composant (D) est le 1-[N,N-bis-(2-éthylhexyl)-aminométhyl]-1,2,4-triazole, le 1-[N,N-bis-(2-éthylhexyl)-aminométhyl]-benzotriazole, le 1-[N,N-bis-(2-éthylhexyl)-aminométhyl]-toluotriazole ou le produit de la réaction du 1,2,4-triazole avec le bis-[O,O'-di-(2-éthylhexyl)-dithiophosphate] de zinc.

15. Concentré d'additifs inhibant la corrosion et anti-oxydant qui comprend les composants (A), (B), (C) et (D) tels que définis à la revendication 1,
(i) l'un des composants (B) et (C) pouvant être absent et
(ii) le composant (A) n'étant pas une alcanolamine dont l'atome d'azote porte un groupe n étant le nombre 2, 3 ou 4.

16. Concentré d'additifs selon la revendication 15 dont les composants (A) à (D) sont dilués avec un solvant inerte.

17. Concentré d'additifs selon la revendication 16 dont le solvant inerte est une essence minérale légère, un kérosène ou un hydrocarbure aromatique.

18. L'emploi d'un concentré d'additifs selon la revendication 15, des composants (A), (B), (C) et (D), pour inhiber la corrosion par des huiles lubrifiantes minérales et pour empêcher l'oxydation de ces huiles.
